# EUROPÄISCHE PATENTSCHRIFT

(11) **EP 1 264 906 B1**
(45) Veröffentlichungstag und Bekanntmachung des Hinweises auf die Patenterteilung: **15.06.2005**
(21) Anmeldenummer: 01109660.9
(22) Anmeldetag: 19.04.2001
(51) Int. Cl.: C22C 9/06, C22C 9/05

(54) **Verwendung einer sprühkompaktierten Kupfer-Nickel-Mangan-Legierung**
Use of spray compacted copper-nickel-manganese alloy
Utilisation d' alliage cuivre-nickel-manganése compacté par pulvérisation

(43) Veröffentlichungstag der Anmeldung: 11.12.2002
(73) Patentinhaber: Wieland-Werke AG, 89070 Ulm (DE)
(72) Erfinder: Bögel, Andreas, Dr., Weissenhorn 89264 (DE); Ohla, Klaus, Dr., Illerkirchberg 89171 (DE); Müller, Hilmar R., Dr., Bellenberg 89287 (DE); Keppeler, Frank Michael, Stuttgart 70327 (DE); Hendrik, John, Dr., Celle 29227 (DE)

(56) Entgegenhaltungen:
- DE-A- 4 006 410
- US-A- 2 234 552
- CHEMICAL ABSTRACTS, vol. 81, no. 18, 4. November 1974 (1974-11-04) Columbus, Ohio, US; abstract no. 110011, BELOUSOV, V. YA.: "New materials in gas and petroleum industry machine building" XP002170177 & KHIM. NEFT. MASHINOSTR. (1974), (3), 18-20 , 1974,
- CHEMICAL ABSTRACTS, vol. 87, no. 8, 22. August 1977 (1977-08-22) Columbus, Ohio, US; abstract no. 57104, ZUBAREV, A. V. ET AL: "Increasing the work efficiency of a cutter reinforced with a composite material" XP002170178 & MASH. NEFT. OBORUDOVANIE (1977), (2), 12-15 , 1977,

## Beschreibung

Die Erfindung betrifft die Verwendung einer sprühkompaktierten Kupfer-Nickel-Mangan-Legierung als Werkstoff zur Herstellung von Bohrstrangkomponenten.

In der Offshore-Technik werden für hohe Beanspruchungen mechanische Komponenten (wie etwa Bohrgestänge, Verschraubungen, Bolzen, etc.) verlangt, die u. a. hohe Belastbarkeit aufweisen und sehr gute Korrosionseigenschaften haben müssen sowie weder ferromagnetisch sein dürfen noch beim Aufeinanderprallen durch pyrophore Reaktionen wegspritzender Splitter Explosionen oder Feuer auslösen dürfen.
Für die in diesem Einsatzgebiet verwendeten Werkstoffe werden folgende, spezifische Eigenschaften gefordert. Hierzu zählen:
1. Magnetische Eigenschaften:
   Um meßtechnische Anforderungen des Bohrstrangs im Bereich von Kompaßmeßsystemen zu erfüllen (Messung des Erdmagnetfelds und der daraus ableitbaren Richtungsinformation) müssen Bohrstrangkomponenten in diesem Bereich unmagnetisch sein, da in Anwesenheit von magnetischen Werkstoffen Fehlmessungen durch Beeinflussung des Magnetfeldes erfolgen. Die magnetische Suszeptibilität X sollte dementsprechend 20 . 10⁻⁶ nicht überschreiten.
   (Dabei gibt χ nach der GI. $\vec{\text{M}}$ = µₒ . X . $\vec{\text{H}}$ das Verhältnis der Magnetisierung $\vec{\text{M}}$ [$\frac{\text{Vs}}{{\text{m}}^{\text{2}}}$] zur magnetischen Feldstärke $\vec{\text{H}}$ [$\frac{\text{A}}{\text{m}}$] an, mit µₒ = 4π . 10⁻⁷ = 1,256 . 10⁻⁶ [$\frac{\text{Vs}}{\text{Am}}$] als magnetischer Feldkonstante.)
2. Streckgrenze/Härte:
   Der Bohrstrang unterliegt hohen mechanischen und physikalisch/chemischen Beanspruchungen. Die einzelnen Strangelemente werden durch Gewindeverbindungen miteinander verbunden. Wegen der hohen Kräfte, die im Bohrloch auftreten, werden die einzelnen Strangelemente unter Aufbringung hoher Drehmomente miteinander verschraubt. Um plastische Verformungen der Gewinde zu vermeiden, muß der Werkstoff eine hohe Streckgrenze haben.
   Die Bohrstrangoberflächen werden durch Abrasion und Erosion beansprucht. Der Verschleiß wird durch eine möglichst hohe Materialhärte auf ein Minimum reduziert.
3. Zähigkeit:
   Die genauen Belastungskollektive sind in der Regel unbekannt. Untersuchungen an aufgetretenen Schäden haben jedoch gezeigt, daß sehr hohe schwingende aber auch schlagartige Belastungen auftreten können. Die Zähigkeit der eingesetzten Werkstoffe spielt daher für das sichere Funktionieren eine entscheidende Rolle. Die Zähigkeit der eingesetzten Kupferiegierung sollte deshalb für ein Festigkeitsniveau maximiert und möglichst gleichmäßig über den Querschnitt sein.
4. Korrosionsbeständigkeit:
   Auf der Sohle des Bohrlochs werden die Felsformationen mechanisch zertrümmert und mit einer sogenannten Bohrspülung an die Oberfläche gepumpt. Erhöhte Temperatur und der chemische bzw. physikalisch-chemische Angriff durch die Spülflüssigkeit erfordern eine hohe Korrosionsbeständigkeit der verwendeten Werkstoffe. Insbesondere muß der Werkstoff in schwefelhaltigen Medien resistent gegen Spannungsrißkorrosion sein.
5. Freßverhalten:
   Die Verschraubung der einzelnen Bohrstrangelemente unter hohem Drehmoment darf zu keiner Kaltverschweißung ("Fressen") führen. Daher sollten möglichst artfremde Materialien (z. B. Stahl mit NE-Metall) miteinander verbunden werden.
   Bei Gewindeverbindungen von Bohrstrangkomponenten aus austenitischen, nichtmagnetisierbaren Stählen werden deshalb oftmals Zwischenstücke aus einer hochfesten Kupferlegierung dazwischengeschraubt. Als geeigneter Kupferwerkstoff wurde bisher beispielsweise Kupfer-Beryllium (UNS C 17200) eingesetzt.

Für diese Anforderungen werden nach dem Stand der Technik Komponenten und Werkzeuge aus Kupferwerkstoffen, insbes. aus Cu-Be-Legierungen eingesetzt, die diese Eigenschaften in besonderer Weise auf sich vereinen. Als Beispiel gelten hierfür die Kupfer-Beryllium-Zwischenstücke, die bei austenitischen, nichtmagnetisierbaren Schwerstangen (sog. "drill collars") verwendet werden.

Nachdem nun das Umweltbewußtsein in der Bevölkerung immer stärker wird, rücken Gesichtspunkte der Umweltverträglichkeit und Gesundheitsgefährdung zunehmend auch in das Zentrum des Interesses von Anlagenausrüstem für die Offshöre-Technik. Jegliche Kritikpunkte gilt es zu vermeiden.

Wegen möglicher gesundheitsgefährdender Wirkungen von Be-Stäuben und -Dämpfen, die bei unsachgemäßer Bearbeitung Be-haltiger Werkstoffe auftreten können, werden daher zunehmend Forderungen nach Be-freien Werkstoffen gestellt.

Aus der Druckschrift US 2,234,552 ist eine Kupfer-Mangan-Nickel-Legierung bekannt, die als Ersatz für Eisenlegierungen in vielen Bereichen ihren Einsatz findet. Des Weiteren ist aus der Druckschrift DE 40 06 410 A1 ein Halbzeug aus Kupfer oder einer Kupferlegierung mit einem Kohlenstoffzusatz bekannt, dessen Rohling mittels dem Sprühkompaktierverfahren hergestellt ist.

Der Erfindung liegt daher die Aufgabe zugrunde, eine neue Verwendung des Kupferwerkstoffes zu finden, der das geforderte Eigenschaftsprofil ebenfalls möglichst weitgehend erfüllt, dabei aber Be-frei ist.

Die Aufgabe wird erfindungsgemäß durch die Verwendung einer mittels Sprühkompaktieren hergestellten Kupfer-Nickel-Mangan-Legierung gelöst, die aus 10 bis 25 % Nickel, 10 bis 25 % Mangan, Rest Kupfer und üblichen Verunreinigungen, besteht (die Prozentangabe bezieht sich auf das Gewicht), als Werkstoff zur Herstellung von Bohrstrangkomponenten.

Es hat sich nun überraschend herausgestellt, daß mit Cu-Ni-Mn-Legierungen der vorgeschlagenen Be-freien Zusammensetzung nicht nur alle Anforderungen erfüllt werden können, sondern auch beträchtliche Vorteile in der Verfügbarkeit gegenüber den gebräuchlichen Cu-Be-Legierungen erzielt werden und durch die Herstellung mittels Sprühkompaktierens auch eine selektiv bessere technologische Eignung gefunden wird, insbes. werden die Anforderungen an Bohrstrangkomponenten gemäß API (American Petroleum Institute)-Specification 7 ("Specification for Rotary Drill Stem Elements") 38. Ed., April 1, 1994, erfüllt.

Es sind zwar Kupfer-Nickel-Mangan-Legierungen als solche bereits bekannt (vgl. beispielsweise US-PS 2.234.552/DEAN) und es ist beispielsweise auch im Bereich der elektrischen und elektronischen Bauteile bekannt, die relativ teuren Cu-Be-Legierungen durch preiswertere Kupfer-Nickel-Mangan-Legierungen zu ersetzen, der beanspruchte Verwendungszweck für eine sprühkompaktierte Legierung dieser Art ist allerdings nicht vorbekannt.

Der Urformprozeß für den Kupferwerkstoff erfolgt durch Sprühkompaktieren (vgl. den sog. "OSPREY"-Prozeß beispielsweise nach den GB-A- 1.379.261/1.599.392 oder EP-A- 0.225.732). Als Vorform bieten sich Bolzen an, die durch typische Warmformverfahren (Pressen, Walzen, Schmieden) zu Halbzeugfabrikaten (Stangen, Rohren, Profilen, Buchsen) verarbeitet werden.

Bevorzugte Ausführungsformen der Erfindung ergeben sich nach den Ansprüchen 2 bis 6.

## Patentansprüche

1. Verwendung einer mittels Sprühkompaktieren hergestellten Kupfer-Nickel-Manganlegierung, bestehend aus 10 bis 25% Nickel, 10 bis 25% Mangan, Rest Kupfer und üblichen Verunreinigungen, als Werkstoff zur Herstellung von Bohrstrangkomponenten.

2. Verwendung einer sprühkompaktierten Kupfer-Legierung nach Anspruch 1, die 17 bis 23 % Nickel und 17 bis 23 % Mangan enthält, für den Zweck nach Anspruch 1.

3. Verwendung einer sprühkompaktierten Kupfer-Legierung nach Anspruch 1 oder 2, die 19,5 bis 20,5 % Nickel und 19,5 bis 20,5 % Mangan enthält, für den Zweck nach Anspruch 1.

4. Verwendung einer sprühkompaktierten Kupfer-Legierung nach einem der Ansprüche 1 bis 3, bei der eine homogene und seigerungsarme Verteilung aller Legierungselemente vorliegt, für den Zweck nach Anspruch 1.

5. Verwendung einer sprühkompaktierten Kupfer-Legierung nach Anspruch 4, die eine mittlere Korngröße D_{K} = 50 bis 70 µm ein sprühkompaktierten Zustand aufweist, für den Zweck nach Anspruch 1.

6. Verwendung einer sprühkompaktierten Kupfer-Legierung nach einem der Ansprüche 1 bis 5 als Werkstoff, der die Anforderungen gemäß API (American Petroleum Institute)-Specification 7 ("Specification for Rotary Drill Stem Elements") 38. Ed., April 1, 1994, erfüllt, für den Zweck nach Anspruch 1.

## Claims

1. Use of a copper-nickel-manganese alloy manufactured by spray-forming and consisting of from 10 to 25% nickel, from 10 to 25% manganese, the remainder being copper and usual impurities, as a material for the manufacture of drill string components.

2. Use of a spray-formed copper alloy according to claim 1, which contains from 17 to 23% nickel and from 17 to 23% manganese, for the purpose according to claim 1.

3. Use of a spray-formed copper alloy according to claim 1 or 2, which contains from 19.5 to 20.5% nickel and from 19.5 to 20.5% manganese, for the purpose according to claim 1.

4. Use of a spray-formed copper alloy according to any one of claims 1 to 3, which has a homogeneous distribution of all the alloy elements with little segregation, for the purpose according to claim 1.

5. Use of a spray-formed copper alloy according to claim 4, which has a mean grain size D_{K} = 50 to 70 µm in the spray-formed state, for the purpose according to claim 1.

6. Use of a spray-formed copper alloy according to any one of claims 1 to 5 as a material that meets the demands according to API (American Petroleum Institute) Specification 7 ("Specification for Rotary Drill Stem Elements") 38^{th} Ed., April 1, 1994, for the purpose according to claim 1.

## Revendications

1. Utilisation d'un alliage cuivre-nickel-manganèse préparé par compactage par pulvérisation, constitué de 10 à 25 % de nickel, 10 à 25 % de manganèse, le reste étant du cuivre et des impuretés habituelles, comme matériau pour la préparation de composants de tiges de forage.

2. Utilisation d'un alliage de cuivre compacté par pulvérisation selon la revendication 1, qui contient 17 à 23 % de nickel et 17 à 23 % de manganèse, pour l'objectif de la revendication 1.

3. Utilisation d'un alliage de cuivre compacté par pulvérisation selon la revendication 1 ou 2, qui contient 19,5 à 20,5 % de nickel et 19,5 à 20,5 % de manganèse, pour l'objectif de la revendication 1.

4. Utilisation d'un alliage de cuivre compacté par pulvérisation selon l'une des revendications 1 à 3, pour lequel il existe une répartition homogène et peu ségrégée de tous les éléments d'alliage, pour l'objectif de la revendication 1.

5. Utilisation d'un alliage de cuivre compacté par pulvérisation selon la revendication 4, qui présente une taille de grains moyenne D_{K} = 50 à 70 µm dans l'état compacté par pulvérisation, pour l'objectif de la revendication 1.

6. Utilisation d'un alliage de cuivre compacté par pulvérisation selon l'une des revendications 1 à 5 comme matériau qui remplit les exigences selon API (American Petroleum Institute), spécification 7 ("Spécification pour les éléments de la tige de forage rotative") 38^{ème} édition, 1^{er} avril 1994, pour l'objectif de la revendication 1.
